# FASCICULE DE BREVET EUROPEEN

(11) **EP 2 555 886 B1**
(45) Date de publication et mention de la délivrance du brevet: **25.06.2014**
(21) Numéro de dépôt: 11719334.2
(22) Date de dépôt: 05.04.2011
(51) Int. Cl.: B21J 5/00, B21K 21/00, B22D 31/00

(54) **PROCEDE DE FABRICATION DE PIECES FORGEES EN ALLIAGE LEGER INCORPORANT DES SECTIONS PLEINES OU TIREES D'EPAISSEUR**
VERFAHREN ZUR HERSTELLUNG VON GESCHMIEDETEN WERKSTÜCKEN AUS LEICHTMETALLLEGIERUNG MIT VOLL- UND HOHL-QUERSCHNITTEN
METHOD FOR THE MANUFACTURE OF FORGED LIGHT ALLOY WORKPIECES WITH FULL AND HOLLOW CROSS-SECTIONS

(30) Priorité: 06.04.2010 FR 1052586
(43) Date de publication de la demande: 13.02.2013
(73) Titulaire: Saint Jean Industries, 69220 Saint-Jean d'Ardières (FR)
(72) Inventeur: DI SERIO, Emile Thomas, F-69840 Chenas (FR); BOUVIER, Véronique, F-69460 Saint Etienne des Oullières (FR); EPALE, Romain, F-69400 Villefranche sur Saône (FR)
(74) Mandataire: Dupuis, François
(86) Numéro de dépôt international: PCT/FR2011/050757
(87) Numéro de publication internationale: WO 2011/124836

(56) Documents cités:
- EP-A2- 0 850 825
- EP-A2- 0 850 827
- WO-A2-2009/050382
- BOUVIER V ET AL: "Le procédé COBAPRESS: un procédé d'une expérience de vingt cinq ans, qui a de beaux jours devant /// The COBAPRESS process: a process rich of a twenty-five years experience, with a bright future", HOMMES ET FONDERIE,, vol. 378, 1 janvier 2007 (2007-01-01), pages 10-16, XP009139338,

## Description

L'invention se rattache au secteur technique du forgeage à chaud ou à froid permettant de réaliser des pièces creuses en alliages légers. L'invention fait référence aussi au secteur technique de la fonderie dans lequel il est connu de fondre de la matière autour d'un noyau préalablement disposé et maintenu dans un moule.

L'invention concerne l'application du procédé pour tous domaines techniques pour la réalisation de pièces à hautes caractéristiques mécaniques et en particulier pour certaines pièces ou composants relevant des domaines de l'automobile, du cycle non limitativement.

La technologie du forgeage de pièces creuses est bien connue. C'est par exemple, le cas du forgeage de lingots de matière préalablement percée. C'est aussi le forgeage radial d'ébauches ou lingots à forger nécessitant du temps et plusieurs étapes de forgeage.

On connaît aussi le forgeage de pièces creuses avec mise en place de broches qui permettent la réalisation d'évidements. Cette technique nécessite l'utilisation de mécanismes d'insertion de broches et un automatisme susceptible de fonctionner à la cadence de marteaux pilons pour une bonne productivité. Outre le fait que les formes de ces évidements ne doivent pas être trop complexes car elles engendrent la forme des broches, ces évidements sont toujours apparents pour permettre le positionnement des broches, et créer des limitations d'utilisation. En outre, la cinématique à calculer n'est pas toujours facile à mettre en oeuvre.

On connaît aussi la méthode d'usinage des pièces mais celle-ci est coûteuse en temps d'usinage et en matière initiale à usiner.

On connaît aussi le procédé de forgeage de pièces creuses avec la mise en oeuvre de deux demi-pièces aux formes complémentaires qui sont soudées entre elles le long de leur bordure périphérique aménagée pour cet assemblage. Cela requiert des appareils de soudure haute fréquence sophistiqués et coûteux, un contrôle de la qualité de la soudure en égard des sollicitations extérieures de la pièce réalisée. Cette technique nécessite la réalisation indépendante de chacune des demi-pièces et ensuite de procéder à l'assemblage comme indiqué ci-avant.

Par ailleurs, la combinaison des procédés de coulage par fonderie de matériaux du type alliage léger et suivie d'une phase de forgeage, est aussi bien connue par les nombreux brevets du demandeur qui en est à l'origine avec le brevet EP 119 365 et ses développements EP 1250204, EP 1219367. La fabrication des pièces creuses par forgeage et fonderie trouve de très nombreuses applications toujours plus importantes.

Outre les brevets du Demandeur, il a été proposé d'intégrer dans un procédé hybride combinant fonderie et forgeage un noyau dans la pièce forgée. C'est par exemple la divulgation du brevet EP 850825 qui est spécifique à une manivelle de pédalier de cycle. La solution décrite dans ce document bien qu'intéressante présente certains inconvénients ou limites. Avant l'opération de forgeage, les portées de fonderie sont enlevées, et lors du forgeage, le noyau n'est pas en situation de stabilité. Il y a en outre des possibilités de débris du noyau lors de l'opération de forgeage entraînant des défauts de surface.

Le brevet EP 850825 ne tient pas compte des possibilités de déformations du noyau au cours de l'opération de frappe lors du forgeage. Ce brevet est limité aux manivelles de pédaliers pour cycle dans lequel les contraintes sont assez différentes que celles résultant des composants techniques pour la conception de véhicules automobiles.

On connaît aussi un procédé de fabrication de pièces forgées creuses défini dans le brevet WO 2009/050382, sur lequel se base le préambule de la revendication 1. Le document illustre et décrit l'utilisation d'un noyau. Cependant, le procédé décrit présente de nombreux inconvénients. Il vise à étancher l'ébauche de sorte que le noyau se trouve complètement isolé vis-à-vis de l'environnement extérieur. Cette étanchéité est assurée en obturant chaque conduit d'évacuation des gaz servant à assurer le positionnement du noyau par un élément d'obturation. Chaque conduit d'évacuation du gaz est lui-même obturé par un élément de rigidification sous forme de tige ou axe métallique.

Selon ce brevet et comme indiqué dans la description les portées associées au noyau sont disposées dans les zones à usiner. Pour évacuer le noyau et les conduits précités associés, le procédé décrit dans le brevet requiert qu'il faille percer, pré-usiner la pièce obtenue pour débourrer le noyau. Cette contrainte est très lourde et délicate à réaliser. L'opérateur doit aussi détourer la pièce finale. Le détourage entraîne la récupération de matériaux divers et incompatibles tels que aluminium et acier, l'aluminium étant contenu dans la bavure forgée et l'acier étant le matériau constitutif des moyens d'étanchage (broches, portées-rapportées). Cela nécessite dans l'hypothèse d'un recyclage un tri.

Ainsi dans les deux brevets EP 850 825 et WO 2009/050382 les opérations décrites sont coûteuses au plan économique et environnemental.

Le procédé décrit dans ce brevet suppose que la pièce soit creuse de part en part, ce qui en limite la mise en oeuvre. Or, les cahiers des charges des constructeurs automobiles avec lesquels le demandeur travaille ne requièrent pas que les pièces ainsi travaillées soient creuses dans la totalité de leur volume. La technique décrite dans le brevet WO 2009/050382 précédemment cité, ne permet pas de réaliser des pièces qui présentent à la fois des zones creuses et des zones pleines.

Ainsi, les deux brevets précités présentent des limites inhérentes aux procédés mis en oeuvre.

La démarche du Demandeur a donc été de reconsidérer entièrement la problématique posée et de développer une démarche différente en travaillant d'abord sur la maitrise des contraintes issues de l'opération de forgeage de par la déformation de la matière et du noyau en particulier.

La solution apportée par le Demandeur répond à ce problème avec une maitrise parfaite des contrôles de déformations lors de l'opération de forgeage de la pièce creuse en tout ou partie de son volume à obtenir.

Le procédé de fabrication de pièces creuses réalisées en deux opérations successives de coulée de matériau pour la réalisation d'un produit semi fini puis de forgeage met en oeuvre les phases opératoires suivantes :
a) définition de la pièce creuse finale dans sa partie intérieure à obtenir après forgeage avec déformation des sections pleines ou tirés d'épaisseur selon les contraintes d'environnement et de mécanique,
b) modélisation des sections pleines et tirées d'épaisseur dans les zones de la pièce le nécessitant
c) réalisation du tiré d'épaisseur par l'intermédiaire d'un ou de plusieurs noyaux mono matière recyclable en sable ou en sel présentant des zones fonctionnelles pour leur positionnement recherché dans le moule, le ou les dits noyau(x) étant à disposer localement aux endroits requérants des zones avec un tiré d'épaisseur, et modélisation du ou des dits noyau(x) dans les sections tirées d'épaisseur
d) après modélisation de la pièce finale à obtenir et du ou des noyaux, définition du produit semi fini et du ou des noyaux dans leurs formes initiales ayant une configuration différente du ou des noyaux forgés correspondant à ou aux évidements intérieurs à obtenir de la pièce forgée.
e) après coulage du métal autour du ou des dits noyau(x) sur tout ou partie de leur volume, dans la forme initiale préalable permettant l'obtention d'un produit semi-fini avec son ou ses noyaux, opération de frappe de ce produit semi-fini avec son ou ses noyaux engendrant la déformation de la pièce et de son ou ses noyaux de leurs formes initiales à leurs formes finales.
f) Détourage des bavures constituées du matériau de coulée et obtenu par forgeage exempt de matériaux autres que le matériau de coulée,
g) Evacuation du ou des noyaux mono-matière et recyclables.

Le procédé de fabrication, selon la présente invention, de pièces creuses réalisées en deux opérations successives, la première de coulée de matériau pour la réalisation d'un produit semi-fini, la seconde de forgeage, est défini à la revendication 1 et met en oeuvre les étapes de :
a) Choix de la pièce creuse à fabriquer,
b) Choix du matériau pour le noyau mono-matière recyclable (sable/sel),
c) Modélisation de la pièce creuse et du/des noyau/x mono-matière dans leur configuration voulue après forgeage incluant la modélisation des zones fonctionnelles du noyau, telles que les portées du noyau nécessaires à son placement dans le moule de fonderie, dans leur configuration après forgeage.
d) Modélisation des déformations introduites par le forgeage,
e) Avec le résultat de l'étape d) modélisation de la pièce et son noyau avant forgeage, c'est-à-dire de la pièce coulée, et du noyau dans sa forme initiale,
f) Après coulage du métal autour du ou des dits noyau(x) sur tout ou partie de leur volume dans la forme initiale préalable permettant l'obtention d'un produit semi-fini avec son ou ses noyaux, opération de frappe de ce produit semi-fini avec son ou ses noyaux engendrant la déformation de la pièce et de son ou ses noyaux de leurs formes initiales à leurs formes finales,
g) Détourage des bavures constituées du matériau de coulée,
h) Evacuation du ou des noyaux mono-matière recyclable,
est remarquable en ce que :
- l'étape de modélisation des zones fonctionnelles du noyau prévoit que les zones fonctionnelles du noyau débouchant à la surface de la pièce après forgeage doivent être localisées en dehors des zones de détourage de la pièce, en particulier en dehors du plan de joint des matrices de forgeage, et suffisamment éloignées de celles-ci, pour permettre un détourage sans enlèvement de matière du noyau,
et en ce que
- le détourage est effectué de manière à ce que le résidu de détourage, constitué du matériau de coulée forgé, est exempt de matériaux autres que ce matériau de coulée.

Ces caractéristiques et d'autres encore ressortiront bien de la suite de la description.

Pour fixer l'objet de l'invention illustrée de manière non limitative aux figures où :
■ La figure 1 est une vue en perspective d'un ensemble de plusieurs noyaux destinés à être insérés dans une pièce à couler puis à forger. Les noyaux (1) sont mono-matière comprenant leurs portées (1a) assurant leur positionnement dans le moule.
■ La figure 2 est une vue illustrant les noyaux positionnés dans le moule de fonderie avant d'effectuer l'opération de coulée.
■ La figure 3 est une vue en coupe illustrant le produit semi-fini (2) obtenu après coulée, avec les 2 noyaux positionnés dans les zones en tirée d'épaisseur.
■ La figure 3A est identique à la figure 3, mais avec une représentation de hachurage pour la bonne compréhension du dessin,
■ La figure 4 est une vue d'une pièce forgée finie (3) avec des zones incluant des noyaux (1) dans les parties en tirée d'épaisseur et des zones pleines.
■ La figure 4A est identique à la figure 4, mais avec une représentation de hachurage pour la bonne compréhension du dessin,
■ La figure 5 est constituée de 2 vues :
   Schéma (5A) image du produit semi fini (2) obtenu après coulée avec ses noyaux dans les zones à sections tirées d'épaisseur et ses zones à sections pleines. Le schéma 5A1 est identique au schéma 5A, mais avec une représentation de hachurage pour la bonne compréhension du dessin, Schéma (5B) image de ce produit semi fini (3) après forgeage et enlèvement des noyaux (1). Le schéma 5B1 est identique au schéma 5B, mais avec une représentation de hachurage pour la bonne compréhension du dessin.

Afin de rendre plus concret l'objet de l'invention, on le décrit maintenant d'une manière non limitative illustré dans les figures.

Ainsi, le procédé selon l'invention se distingue de l'art antérieur par les opérations de modélisation initiales de la pièce incluant un ou des noyaux (1) mono-matière et recyclables et intégrant dans le même matériau leurs portées (1a) de positionnement. Ces opérations de modélisation permettent la définition des parties de pièces qui doivent être pleines et celles qui présentent des tirés d'épaisseur par la mise en place des noyaux. Les modélisations en amont combinées à la maitrise et à la connaissance des caractéristiques des matériaux constituant la pièce et le ou les noyaux permettent de simuler l'écoulement du métal autour du ou des noyaux qui se déforment lors du forgeage. Cela permet l'optimisation de la forme du ou des noyaux placés dans la pièce en vue de sa mise en oeuvre par coulage et forgeage.

La maitrise de l'ensemble de ces données nous permet de définir la pièce selon les épaisseurs souhaitées

Le procédé selon l'invention met en oeuvre aussi un logiciel de valeurs intégrant toutes les données relatives à la pièce finie à obtenir, toutes les données du ou des noyaux, toutes les données relatives à la machine ou outils de frappe, ledit logiciel calculant l'ensemble des déformations de la pièce et du ou des noyaux pour définir les formes initiales et finales à obtenir.

La modélisation permet de n'avoir aucun défaut interne car la forme initiale du ou des noyaux est définie préalablement pour répondre à cet objectif, par exemple, les types de défauts, dégagement du noyau dans la bavure ou tirée d'épaisseur non homogène sur toute la section considérée, ne peuvent pas arriver. La modélisation permet de n'avoir aucun défaut externe apparent type repli, trace de brut par exemple. La bavure obtenue après forgeage reste exclusivement dans le matériau de coulée et peut être facilement détourée et recyclée.

Le procédé selon l'invention permet aussi de définir entre autre une optimisation de la raideur et d'autre part de diminuer le poids sans dégradation de la tenue de la pièce.

Il y a donc une liberté de conception de la pièce en fonction de la raideur recherchée ce qui offre de larges possibilités sans coût supplémentaire.

Le ou les noyau(x) (1) sont par ailleurs choisis et définis en présentant un taux de compression inférieur à 0,30 à 1500 MPa.

Le ou les noyaux peuvent être de différentes matières, notamment fait en sable, mais dans une version optimisée de sel selon les besoins mais chaque noyau est mono-matière. On peut récupérer intégralement après le débourrage le noyau selon les méthodologies connues. En particulier, le noyau peut être enlevé notamment par débourrage thermique ou débourrage mécanique lorsqu'il est en sable, ou par pression air/eau si le noyau est en sel. L'évacuation du ou des noyaux s'effectue de manière classique par le biais d'orifices prévus sur la coquille et la matrice de frappe.

La solution apportée permet ainsi une optimisation de la fabrication de pièces en alliage léger creuses en tout ou partie de leur volume par la mise en oeuvre du coulage de l'alliage et du forgeage de la pièce. Ainsi une même pièce traitée par le procédé selon l'invention peut présenter selon les modélisations une seule zone creuse pour la réception d'un noyau, plusieurs zones creuses alternées avec des zones pleines, les zones creuses recevant des noyaux en nombre correspondant. En outre les portées (1a) peuvent être multidirectionnelles.

Le procédé offre de grands avantages au plan économique et environnemental, il offre une grande liberté de conception des pièces et évite la problématique des contraintes d'étanchage telles qu'identifiées dans le brevet WO 2009/050382.

## Revendications

1. Procédé de fabrication de pièces creuses réalisées en deux opérations successives, la première de coulée de matériau pour la réalisation d'un produit semi-fini, la seconde de forgeage, le dit procédé mettant en oeuvre les étapes de :
a) Choix de la pièce creuse à fabriquer,
b) Choix du matériau pour le noyau mono-matière recyclable, par exemple en sable ou en sel,
c) Modélisation de la pièce creuse et du/des noyau/x mono-matière dans leur configuration voulue après forgeage incluant la modélisation des zones fonctionnelles du noyau (1), dont les portées (1a) du noyau nécessaires à son placement dans le moule de fonderie, dans leur configuration après forgeage.
d) Modélisation des déformations introduites par le forgeage,
e) Avec le résultat de l'étape d) modélisation de la pièce et son noyau avant forgeage, c'est-à-dire de la pièce coulée, et du noyau dans sa forme initiale,
f) Après coulage du métal autour du ou des dits noyau(x) sur tout ou partie de leur volume dans la forme initiale préalable permettant l'obtention d'un produit semi-fini avec son ou ses noyaux, opération de frappe de ce produit semi-fini avec son ou ses noyaux engendrant la déformation de la pièce et de son ou ses noyaux de leurs formes initiales à leurs formes finales,
g) Détourage des bavures constituées du matériau de coulée,
h) Evacuation du ou des noyaux mono-matière recyclable,
**caractérisé en ce que**
- l'étape de modélisation des zones fonctionnelles du noyau prévoit que les zones fonctionnelles du noyau débouchant à la surface de la pièce après forgeage doivent être localisées en dehors des zones de détourage de la pièce, en particulier en dehors du plan de joint des matrices de forgeage, et suffisamment éloignées de celles-ci, pour permettre un détourage sans enlèvement de matière du noyau,
**et en ce que**
- le détourage est effectué de manière à ce que le résidu de détourage, constitué du matériau de coulée forgé, est exempt de matériaux autres que ce matériau de coulée

2. Procédé selon la revendication 1 **caractérisé en ce que** les noyaux ont un taux de compression inférieur à 0,30 à 1500 MPa.

3. Procédé selon la revendication 3 **caractérisé en ce que** les portées (a) sont multidirectionnelles.

## Patentansprüche

1. Verfahren zur Herstellung von Hohlkörpern in zwei aufeinanderfolgenden Arbeitsgängen: das Gießen des Materials zur Herstellung eines Halbzeugs und das Schmieden, wobei dieses Verfahren folgende Arbeitsschritte beinhaltet:
a) Auswahl des herzustellenden Hohlkörpers;
b) Auswahl des Materials für den recycelbaren sortenreinen Kern, beispielsweise Sand oder Salz;
c) Modellierung des Hohlkörpers und des/der sortenreinen Kerns/e in ihrer gewünschten Konfigurierung nach dem Schmieden inklusive der Modellierung der Funktionsbereiche des Kerns (1), darunter der Kernmarken (1a), die für ihre Positionierung in der Gießform erforderlich sind, in ihrer Konfiguration nach dem Schmieden;
d) Modellierung der durch das Schmieden entstandenen Verformungen;
e) mit dem Ergebnis des Arbeitsschritts d) Modellierung des Teils und seines Kerns vor dem Schmieden, d. h. des Gussteils und des Kerns in seiner ursprünglichen Form;
f) nach dem Gießen des Metalls um den/die Kern/e über das ganze Volumen oder einen Teil ihres Volumens in der vorangehenden ursprünglichen Form, die es ermöglicht, ein Halbzeug mit seinem oder seinen Kern/en zu erhalten, Prägen des Halbzeuges mit seinem/n Kern/en, die zu der Verformung des Teils und seines oder seiner Kerns/Kernen von ihren ursprünglichen Formen in ihre Endformen führt;
g) Abfräsen der aus dem Gussmaterial bestehenden Gussnaht;
h) Entfernen des oder der sortenreinen Kerns/Kerne;
**dadurch gekennzeichnet, dass**
- die Modellierung der Funktionsbereiche des Kerns vorsieht, dass die Funktionsbereiche des Kerns, die an der Oberfläche des Teils nach dem Schmieden münden, außerhalb des Fräsbereichs des Teils, insbesondere außerhalb der Trennebene der Schmiedegesenke angelegt werden und zu diesen einen hinreichenden Abstand aufweisen müssen, damit beim Fräsen kein Kernmaterial entfern wird,
ferner **dadurch gekennzeichnet, dass**
- das Fräsen so erfolgt, dass der aus dem geschmiedeten Gussmaterial bestehende Fräsrückstand frei von Fremdmaterial ist und nur aus dem Gussmaterial besteht.

2. Ein Verfahren gemäß Anspruch 1, **dadurch gekennzeichnet, dass** die Kerne ein Verdichtungsverhältnis unter 0,30 bis 1.500 MPa aufweisen.

3. Ein Verfahren gemäß dem Anspruch 3, **dadurch gekennzeichnet, dass** die Kernmarken (1a) multidirektional sind.

## Claims

1. Process of manufacturing hollow parts consisting of two successive operations, the first involving the casting of the material for producing the semifinished product and the second that of forging, the said process involving stages of:
a) Choice of hollow part to be manufactured,
b) Choice of material for the recyclable mono-material core, for instance, sand or salt,
c) Modelling of the hollow part and of the mono-material core or cores in their desired configuration after forging, including the modelling of the functional zones of the core (1) the bearing surfaces (1a) of said core as required for its positioning in the foundry moulds, in their configuration after forging.
d) Modelling of the deformations caused by forging,
e) With the result of step d) modelling of the part and its core before forging, that is of the cast part, and of the core in its initial form,
f) after the casting of the metal around the said core or cores on all or part of its or their volume in the initial prior form by which these semi-finished products is obtained with its core or cores, the operation of striking this semi-finished product with its core or cores, generating the deformation of the part and of its core or cores from their initial shapes to their final shapes,
g) Routing of any burrs comprised of the casting material,
h) Evacuation of the recyclable mono-material core or cores
**characterised in that**
- the stage of modelling the functional zones of the core provides for the fact that the functional zones of the core opening out onto the surface of the part after forging must be located outside the routing zones of the part, in particular for the outside the mating plane of the forging dies and sufficiently distant from them to allow routing without removing any of the core material,
and whereby
- routing is carried out in such a way that the routing residue, comprising the forged cast material, is free of any materials other than the casting material.

2. Process according to claim 1 **characterised in that** the cores have a compression factor of less than 0.30 at 1500 MPa

3. Process according to claim 3 **characterised in that** the bearing surfaces (1a) are multidirectional.
